# FASCICULE DE BREVET EUROPEEN

(11) **EP 1 766 102 B1**
(45) Date de publication et mention de la délivrance du brevet: **10.12.2008**
(21) Numéro de dépôt: 05778801.0
(22) Date de dépôt: 22.06.2005
(51) Int. Cl.: C22F 1/053, C22F 1/057, C22C 21/00, C22C 21/10, C22C 21/12, B64C 1/06, B64C 3/18

(54) **PROCEDE DE FABRICATION DE PRODUITS EN ALLIAGE D'ALUMINIUM A HAUTE TENACITE ET HAUTE RESISTANCE A LA FATIGUE**
VERFAHREN ZUR HERSTELLUNG HOCHFESTER UND ERMÜDUNGSFESTER ALUMINIUMLEGIERUNGSPRODUKTE
METHOD FOR MAKING HIGH-TENACITY AND HIGH-FATIGUE STRENGTH ALUMINIUM ALLOY PRODUCTS

(30) Priorité: 25.06.2004 FR 0406957
(43) Date de publication de la demande: 28.03.2007
(73) Titulaire: ALCAN RHENALU, 75116 Paris (FR)
(72) Inventeur: SARRAZIN, Emmanuelle, F-38000 Grenoble (FR); JARRY, Philippe, F-38000 Grenoble (FR)
(74) Mandataire: Fénot, Dominique
(86) Numéro de dépôt international: PCT/FR2005/001572
(87) Numéro de publication internationale: WO 2006/010817

(56) Documents cités:
- CH-A- 328 148
- GB-A- 505 728
- GB-A- 596 178
- RU-C- 2 184 167
- SU-A- 1 678 080
- US-A- 3 310 389
- US-A- 4 631 172
- PATENT ABSTRACTS OF JAPAN vol. 0102, no. 76 (C-373), 10 septembre 1986 (1986-09-10) -& JP 61 096052 A (NAKAGAWA BOSHOKU KOGYO KK; others: 01), 14 mai 1986 (1986-05-14) cité dans la demande

## Description

### Domaine de l'invention

L'invention concerne un nouveau procédé de fabrication pour des produits laminés, filés ou forgés en alliage d'aluminium à haute ténacité et haute résistance à la fatigue, notamment en alliage de type Al-Zn-Cu-Mg, ainsi que des produits obtenus par ce procédé, et notamment des éléments de structure élaborés à partir de tels produits et destinés à la construction d'aéronefs. Il est basé sur l'introduction de baryum dans un alliage liquide à base d'aluminium.

### Etat de la technique

On sait que lors de la fabrication de demi-produits et éléments structuraux pour construction aéronautique, les diverses propriétés recherchées ne peuvent pas être optimisées toutes en même temps et les unes indépendamment des autres. Lorsque l'on modifie la composition chimique de l'alliage ou les paramètres des procédés d'élaboration des produits, plusieurs propriétés critiques peuvent même montrer des tendances antagonistes. Tel est parfois le cas des propriétés rassemblées sous le terme « résistance mécanique statique » (notamment la résistance à la rupture Rₘ et la limite d'élasticité R_{p0.2}) d'une part, et des propriétés rassemblées sous le terme « tolérance aux dommages » (notamment la ténacité et la résistance à la propagation des fissures) d'autre part. Par ailleurs, certaines propriétés d'usage comme la résistance à la fatigue, la résistance à la corrosion, l'aptitude à la mise en forme et l'allongement à rupture sont liées d'une façon complexe et souvent imprévisible aux propriétés (ou « caractéristiques ») mécaniques. L'optimisation de l'ensemble des propriétés d'un matériau pour construction mécanique, par exemple dans le secteur aéronautique, fait donc très souvent intervenir un compromis entre plusieurs paramètres-clé.

A titre d'exemple, dans les avions civils de grande capacité, on utilise typiquement pour les éléments de structure de voilure des alliages de type 7xxx. Ces éléments doivent présenter une haute résistance mécanique, une bonne ténacité et une bonne résistance à la fatigue. Toute nouvelle possibilité d'améliorer l'un des ces groupes de propriétés sans dégrader les autres serait la bienvenue.

En ce qui concerne la ténacité, il est bien connu que pour améliorer la ténacité des alliages d'aluminium à durcissement structural, il faut diminuer la teneur résiduelle en fer et silicium ; cela est appelé dans la profession la « septième règle d'or de Staley » (J.T. Staley, "Microstructure and Toughness of High-Strength Aluminum Alloys" Properties Related to Fracture Toughness, ASTM STP 605, American Society for Testing and Materials, 1976, p. 71-103). Cet effet est observé dans pratiquement tous les alliages d'aluminium à durcissement structural, quel que soit leur niveau de ténacité. Le fer et le silicium sont des impuretés naturelles de l'aluminium. Hormis les procédés de purification spécifiques utilisés pour la production d'aluminium de grande pureté (par exemple le procédé de ségrégation), il n'existe pas de procédé industriel permettant de diminuer la teneur en fer et silicium dans un bain d'aluminium liquide. Par ailleurs, ces éléments ont tendance à s'accumuler lors de recyclage de l'aluminium et de ces alliages. Tout ce que l'on peut faire pour diminuer leur teneur est de diluer ces impuretés avec du métal plus pur, soit avec du métal d'électrolyse (dit « aluminium primaire »), dont la teneur en fer + silicium se situe habituellement aux environs de 0,2 à 0,3 %, soit avec du métal raffiné. Dans les deux cas, et surtout dans le deuxième, l'opération entraîne un surcoût significatif.

En ce qui concerne la résistance à la fatigue, l'effet des impuretés fer et silicium est également néfaste. Une baisse de la teneur résiduelle en fer et silicium conduira normalement à une amélioration de la résistance à la fatigue, si par ailleurs les précautions habituelles sont prises lors de l'élaboration du métal liquide et lors de la coulée pour éviter la formation d'inclusions et l'incorporation d'hydrogène dans le métal.

Il est bien connu que les éléments fer et silicium forment avec l'aluminium des phases intermétalliques quasiment insolubles, tel que Al₇Cu₂Fe, Al₆(FeₓMn₁₋ₓ) (avec 0 < x < 1), Al₁₂Fe₃Si, Al₉Fe₂Si₂, Mg₂Si. Lorsqu'elles sont de grande taille, ces phases sont plus nocives que lorsqu'elles sont petites. Les possibilités d'agir sur leur taille lors de la coulée par l'intermédiaire des paramètres physiques (notamment la vitesse de solidification) sont malheureusement assez limitées.

Face à la difficulté de réduire les phases intermétalliques au fer et au silicium et de modifier leur taille et morphologie par l'intermédiaire de traitements physiques, il a été imaginé de modifier leur taille et morphologie par l'ajout de certains éléments chimiques. Un tel effet, s'il est constaté, ne sera industriellement exploitable qu'à condition de ne pas induire des effets négatifs sur d'autres propriétés du produit fini. Ainsi, dans certains alliages de moulage de type Al-Si, on ajoute du Na et / ou Sr pour obtenir des phases de Si de forme finement fibreuse au lieu de prismatique grossière. Le brevet FR 1 507 664 (Metallgesellschaft Aktiengesellschaft) constate que dans les alliages de moulage type Al-Si avec une teneur en Si entre 5 et 14%, l'ajout de strontium et / ou de baryum (Ba) à raison de 0,001 à 2% conduit à l'obtention d'une structure eutectique fine ; cet effet est renforcé par l'ajout simultané de béryllium (Be). Le brevet EP 1 230 409 B1 (RUAG Components) enseigne que l'ajout de baryum (entre 0,1 et 0,8%) à des alliages d'aluminium avec une teneur en silicium d'au moins 5% améliore leur d'aptitude au formage thixotropique. Pour les alliages de corroyage à durcissement structural, le brevet US 4,711,762 (Aluminum Company of America) propose l'ajout de strontium (Sr), antimoine (Sb) et/ou calcium (Ca) à un alliage de type Al-Zn-Cu-Mg pour réduire la taille des phases Al₇Cu₂Fe, Al₂CuMg et Mg₂Si.

Des alliages à base d'aluminium contenant du baryum ont été décrits dans d'autres documents de l'état de la technique. Dans la plupart des cas, sa fonction est de rendre fluide les crasses de fonderie (en anglais « flux and dross ») ; en revanche; son influence sur les propriétés du produit n'est pas décrite. Ainsi, le brevet GB 505 728 (L'Eléctrique) mentionne un alliage à base d'aluminium destiné à la fabrication de fil étiré et contenant Zn 5 - 6,5%, Mg 2 - 3,5%, Si 0,15 - 0,5%, Mn 0,25 - 1%, Mo 0,20 - 0,60%, Co 0,20 - 0,60%, K 0 - 0,12%, Ba 0 - 0,25%, Sb 0 - 0,1%, W 0 - 0,50%, Ni 0 - 1%, Ti 0 - 0,40%, dans lequel le baryum est introduit sous forme de chlorure afin de fluidifier les crasses; cette teneur en baryum dans le produit métallique obtenu aurait également un effet durcissant.

Le brevet GB 596,178 (Tennyson Fraser Bradbury) décrit l'ajout des éléments Na, K, Ba et / ou P à raison d'une teneur totale maximale de 0,15% à un alliage à base d'aluminium contenant Cu 5,00 - 9,50%, Zr, Ni, Ce 0,05 - 1,00 au total, Si 0,02 - 0,40%, Fe 0,02 - 0,50%, Zn 0,00 - 0,25%. Il s'agit d'un alliage de moulage pour pistons. Ni la fonction ni le mode d'introduction du baryum ne sont spécifiés.

Le brevet US 4,631,172 (Nadagawa Corrosion Protection Co.) décrit un alliage à base d'aluminium utilisé en tant qu'anode sacrificielle contenant 3,2% de Zn, 1,5% de magnésium, 0,02% d'indium, 0,01% d'étain et/ou du calcium et du baryum, ce dernier en une teneur comprise entre 0,002% et 1,0%. Une autre composition contient Zn 2,5%, Mg 2,5%, In 0,02%, Ca et / ou Ba 0,005 - 1,0%, Si 0,004 - 1,0%. L'ajout de calcium et /ou baryum augmente la densité de courant et assure une usure uniforme de l'anode sacrificielle. La demande de brevet JP 61 096052 A décrit une anode sacrificielle en alliage à base d'aluminium de composition Zn 1 - 10%, Mg 0,1 - 6%, In 0,01 - 0,04%, Sn 0,005 - 0,15%, Si 0,09 - 1%, Ca et / ou Ba 0,005 - 0,45%.

Le brevet CH 328 148 (Wilhelm Neu) décrit l'introduction d'un hydrure de baryum dans un alliage de type zinc-aluminium avec au moins 40% de zinc.

Le brevet US 3,310,389 (High Duty Alloys Ltd) mentionne la présence de baryum, calcium et/ou strontium dans une teneur totale jusqu'à 0,2% dans un alliage à base d'aluminium contenant Cu 2,2 - 2,7%, Mg 1,3 - 1,7%, Si 0,12 - 0,25%, Fe 0,9 - 1,2%, Ni 0,9 - 1,4%, Ti 0,02 - 0,15%.

Le brevet RU 2 184 167 (inventeur : I.N. Fridljander et al) décrit un alliage à base d'aluminium pour application structurale en construction aéronautique de composition Cu 3,0 - 3,8%, Li 1,4 - 1,7%, Zr 0,0001 - 0,04%, Sc 0,16 - 0,35%, Fe 0,01 - 0,5%, Mg 0,01 - 0,7, Mn 0,05 - 0,5%, Ba 0,001 - 0,2%, Ga 0,001 - 0,08%, Sb 0,00001 - 0,001%.

Le brevet SU 1 678 080 (Institut khimii im.V.I. Nikitina) décrit un alliage à base d'aluminium de composition Cu 5,0 - 5,5%, Cr 0,1 - 0,4%, Mn 0,2 - 0,6%, Zr 0,1 - 0,4%, Ti 0,1 - 0,4%, Cd 0,05 - 0,25%, Sr ou Ba 0,01 - 0,1%.

On constate que la plupart de ces alliages contiennent des éléments inhabituels, tels que l'indium, le nickel, le lithium, le cadmium, le molybdène ou le tungstène, et sont donc, par rapport aux alliages utilisés habituellement en construction aéronautique, des alliages exotiques, et cela sans tenir compte du possible ajout de baryum.

La présente invention a pour but de proposer un nouveau procédé pour modifier la morphologie des phases insolubles au fer et au silicium dans les alliages d'aluminium de corroyage à durcissement structural de type Al-Cu-Mg ou Al-Zn Cu-Mg, et d'obtenir ainsi de nouveaux produits à haute résistance mécanique qui montrent également une excellente ténacité et résistance à la fatigue.

### Objet de l'invention

L'invention a pour objet un procédé défini à la revendication 1 de fabrication de produits corroyés en alliage d'aluminium de type Al-Cu-Mg ou Al-Zn-Cu-Mg à haute ténacité et résistance à la fatigue, comprenant la coulée d'une forme brute (tel qu'une billette de filage, billette de forge ou une plaque de laminage) et la déformation à chaud de ladite forme brute, ledit procédé étant caractérisé en ce que l'on introduit dans ledit alliage entre 0,005 et 0,1 % de baryum.

L'invention a également pour objet un élément de structure pour construction aéronautique, fabriqué à partir d'un produit laminé, filé ou forgé en alliage de type Al-Cu-Mg ou Al-Zn-Cu-Mg qui contient entre 0,005 et 0,1% de baryum tel que défini aux revendications 8, 9 et 10. Un tel produit ou élément de structure, susceptible d'être obtenu par le procédé selon la présente invention, peut être utilisé avantageusement dans les applications qui exigent une haute ténacité et / ou une haute résistance à la fatigue, comme par exemple des éléments de voilure extrados ou intrados (peau de voilure), des raidisseurs, longerons, ou nervures, ou des éléments pour cloisons étanches (bulkheads).

### Description des figures

La figure 1 montre la morphologie des phases de type Al-Fe-Cu à l'état brut de coulée après dissolution sélective de la matrice dans un alliage 7449 (micrographies obtenues par microscopie électronique à balayage avec un canon à effet de champ (FEG-SEM) :
   Alliage 7449 selon l'état de la technique (grandissement : voir la barre correspondant à 3 µm en bas à gauche de la légende). Echantillon P4068#66.
La figure 2 montre la morphologie des phases de type Al-Fe-Cu :
   Alliage 7449 avec ajout de baryum selon l'invention (grandissement : voir la barre correspondant à 10 µm en base à gauche de la légende). Echantillon P4078-1#37.
La figure 3 montre la morphologie des phases de type Al-Fe-Cu dans un échantillon qui montre les deux morphologies à la fois :
   Alliage 7449 (avec baryum ajouté) avec coexistence au sein de la même structure d'une forme non modifiée (« sans Ba », à gauche) et d'une forme modifiée (« avec Ba », à droite) de la phase AlFeCu (Si) (grandissement : voir la barre correspondant à 10 µm en base à gauche de la légende).
Les figures 4 et 5 montrent la morphologie des phases de type Al-Fe-Cu dans un alliage de type 7449 avec baryum ajouté. On remarque la morphologie "en forme d'oursins" (figure 4) et "en forme de brocolis" (figure 5) des composés eutectiques.
   Alliage 7449 (avec baryum ajouté) selon l'invention (grandissement : voir la barre en bas à gauche de la figure 4 qui représente 1 µm). Echantillon P4078-1#37.
La figure 6 montre la morphologie des phases de type Al-Fe-Cu sous forme de plaquettes dans un alliage 7449 selon l'état de la technique. Echantillon P4013-1-#66.
La figure 7 donne une comparaison de la ténacité Kₐₚₚ mesurée sur une éprouvette de type CCT de largeur 406 mm et d'épaisseur 6,35 mm (prélevée à quart d'épaisseur) en fonction de R_{0.2(L)}. Alliage 7449. On remarque que les produits selon l'invention (« Ba ») ont une meilleure ténacité que les produits selon l'état de la technique (« ref »).

### Description de l'invention

### a) Définitions

Sauf mention contraire, toutes les indications relatives à la composition chimique des alliages sont exprimées en pourcent massique. Par conséquent, dans une expression mathématique, « 0,4 Zn » signifie: 0,4 fois la teneur en zinc, exprimée en pourcent massique; cela s'applique mutatis mutandis aux autres éléments chimiques. La désignation des alliages suit les règles de The Aluminum Association, connues de l'homme du métier. Les états métallurgiques sont définis dans la norme européenne EN 515. La composition chimique d'alliages d'aluminium normalisés est définie par exemple dans la norme EN 573-3. Sauf mention contraire, les caractéristiques mécaniques statiques, c'est-à-dire la résistance à la rupture Rₘ, la limite élastique R_{p0,2}, et l'allongement à la rupture A, sont déterminées par un essai de traction selon la norme EN 10002-1, l'endroit et le sens du prélèvement des éprouvettes étant définis dans la norme EN 485-1. La résistance à la fatigue est déterminée par un essai selon ASTM E 466, la vitesse de propagation de fissures en fatigue (essai dit da/dn) selon ASTM E 647, et le facteur d'intensité de contrainte critique Kc, K_{CO} ou Kₐₚₚ selon ASTM E 561. Le terme « produit filé » inclut les produits dits « étirés », c'est-à-dire des produits qui sont élaborés par filage suivi d'un étirage.

Sauf mention contraire, les définitions de la norme européenne EN 12258-1 s'appliquent.

On appelle ici « produit corroyé » un produit ayant subi une opération de déformation après sa solidification, cette opération de déformation pouvant être, sans que cette liste soit limitative, le laminage, le forgeage, le filage, l'étirage et l'emboutissage.

On appelle ici « élément de structure » ou « élément structural » d'une construction mécanique une pièce mécanique dont la défaillance est susceptible de mettre en danger la sécurité de ladite construction, de ses utilisateurs, des ses usagers ou d'autrui. Pour un avion, ces éléments de structure comprennent notamment les éléments qui composent le fuselage (tels que la peau de fuselage (fuselage skin en anglais), les raidisseurs ou lisses de fuselage (stringers), les cloisons étanches (bulkheads), les cadres de fuselage (circumferential frames), les ailes (tels que la peau de voilure (wing skin), les raidisseurs (stringers ou stiffeners), les nervures (ribs) et longerons (spars)) et l'empennage composé notamment de stabilisateurs horizontaux et verticaux (horizontal or vertical stabilisers), ainsi que les profilés de plancher (floor beams), les rails de sièges (seat tracks) et les portes.

On appelle ici « structure intégrale » la structure d'une partie d'un avion qui a été conçue de manière à assurer autant que possible la continuité de la matière sur une dimension aussi grande que possible afin de réduire le nombre de points d'assemblage mécaniques. Une structure intégrale peut être fabriquée soit par usinage dans la masse, soit par utilisation de pièces de forme obtenues par exemple par filage, forgeage ou moulage, soit encore par soudage d'éléments de structure réalisés en alliages soudables. On obtient ainsi des éléments de structure de taille plus importante et en une seule pièce, sans assemblage ou avec un nombre de points d'assemblage réduit comparé à une structure assemblée dans laquelle des tôles, minces ou fortes selon la destination de l'élément de structure (par exemple : élément de fuselage ou élément de voilure), sont fixées, le plus souvent par rivetage, sur des raidisseurs et / ou cadres (qui peuvent être fabriqués par usinage à partir de produits filés ou laminés).

### b) Description détaillée de l'invention

La présente invention peut s'appliquer aux alliages à base d'aluminium de corroyage à durcissement structural de type Al-Cu-Mg ou Al-Zn-Cu-Mg.

L'invention s'applique aux alliages de type Al-Cu-Mg comprenant entre 3,5 et 5,5% de Cu et entre 1 et 2% de Mg, étant entendu que la teneur en fer et en silicium ne doit pas dépasser 0,30% pour chacun de ces éléments. Ces alliages peuvent contenir d'autres éléments d'alliage et d'impuretés jusqu'à environ 3% au total. Parmi ces éléments se trouvent le manganèse, le lithium, le zinc. Par ailleurs, et toujours à titre d'exemple, l'alliage peut également contenir les additions habituelles de zirconium, titane ou chrome. Le procédé selon l'invention peut être appliqué avantageusement aux alliages classiquement utilisés en construction aéronautique : 2024, 2024A, 2056, 2124, 2224, 2324, 2424, 2524 et leurs variantes. En revanche, on exclut ici les alliages dits de décolletage qui comprennent des ajouts de Pb, Bi ou Sb afin d'obtenir des copeaux à fractionnement aisé, tels que le 2004, le 2005 et le 2030.

Les alliages de type Al-Zn-Cu-Mg auxquels la présente invention est appliquée sont les alliages comprenant entre 4 et 14% de zinc, et plus particulièrement entre 7 et 10,5% de zinc, entre 1 et 3% de Cu, et plus particulièrement entre 1,4 et 2,5% de Cu, et entre 1 et 3% de Mg, et plus particulièrement entre 1,7 et 2,8% de Mg, étant entendu que la teneur en fer et en silicium ne doit pas dépasser 0,30% pour chacun de ces éléments. Ces alliages peuvent contenir d'autres éléments d'alliage et d'impuretés jusqu'à 2% au total. Parmi ces éléments se trouve le manganèse. Par ailleurs, et toujours à titre d'exemple, l'alliage peut également contenir les additions habituelles de zirconium, titane ou chrome. Le procédé selon l'invention peut être appliqué avantageusement aux alliages de la série 7xxx, notamment à ceux classiquement utilisés en construction aéronautique : : 7010, 7050, 7055, 7056, 7150, 7040, 7075, 7175, 7475, 7049, 7149, 7249, 7349, 7449 et leurs variantes.

Le procédé selon l'invention comprend la coulée d'une forme brute, tel qu'une plaque de laminage, une billette de filage ou une billette de forge, par tout procédé connu. Cette forme brute est ensuite déformée à chaud, par exemple par laminage, filage ou forgeage. L'invention n'est pas applicable à des produits élaborés par solidification rapide, i.e. avec une vitesse de solidification typiquement supérieure à 600°C/min, qui conduisent à une microstructure significativement différente. Le procédé peut comprendre d'autres étapes de traitement thermique ou mécanique, le plus souvent l'homogénéisation, la déformation à froid, la mise en solution, le vieillissement artificiel ou naturel, le recuit intermédiaire ou final.

La demanderesse a constaté de manière surprenante que la présence d'une très faible quantité de baryum neutralise en partie l'effet néfaste du fer et du silicium pour certaines propriétés, comme il sera expliqué ci-dessous. Cela se traduit par une modification morphologique des phases intermétalliques, et notamment de celle des phases intermétalliques au fer (de type Al-Cu-Fe). Les phases intermétalliques eutectiques se trouvent fragmentées (morphologie « d'oursins » ou de « brocolis », voir figure 2) alors que sans baryum, elles ont une forme plus étendue (morphologie de « pétales », de « plaquettes » ou de « feuilles de chou », voir figure 1). Ces phases eutectiques peuvent être de type Al-Fe-Cu (dans les alliages avec ajout de baryum) ou Al-Fe-Si-Cu (dans les alliages sans ajout de baryum). On observe qu'en présence de baryum, le silicium semble disparaître des précipités.

Les propriétés du produit qui se trouvent améliorées par le procédé selon l'invention sont notamment la ténacité, la résistance à la fatigue, et la résistance à la propagation de fissures da/dn à haut facteur d'intensité de contrainte ΔK. Cet effet est particulièrement marqué dans une structure non recristallisée.

Dans un premier mode de réalisation, on ajoute un alliage de baryum avec le silicium. Un alliage de type Si (70%) - Ba (30%) convient ; ce produit est disponible dans le commerce. La teneur en silicium de l'alliage peut être comprise entre 50% et 90%. D'autres alliages du même type contenant en plus du fer jusqu'à une teneur de 20% sont également applicables à l'invention, la teneur en silicium pouvant alors varier entre 30% et 90% et la teneur en baryum pouvant alors varier entre 10 et 40%.

Dans un deuxième mode de réalisation, on ajoute du baryum sous forme métallique ou, de manière préférée sous forme d'un composé intermétallique ou d'alliage avec un ou plusieurs des constituants de l'alliage d'aluminium visé. A titre d'exemple, un alliage de type Al-Ba ou Zn-Ba convient. Ces composés intermétalliques ou alliages peuvent être obtenus directement par réduction de l'oxyde de baryum BaO avec de l'aluminium ou du zinc selon des procédés connus.

Dans les deux modes de réalisation, les quantités de baryum utilisés sont très faibles, c'est-à-dire inférieures à 0,1% et encore plus préférentiellement inférieures à 0,05%. Une valeur comprise entre 0,005% et 0,03% peut convenir. Lorsque l'on introduit un alliage Ba - Si, il faut tenir compte de la solubilité relativement faible de cet alliage dans l'aluminium liquide. Le deuxième mode de réalisation est particulièrement intéressant lorsque l'on l'applique à un alliage d'aluminium qui présente une teneur en silicium assez élevée, par exemple de l'ordre de 0,10%. En revanche, le baryum métallique est cher. Le premier mode de réalisation utilise un alliage de baryum moins cher, mais conduit à l'augmentation de la teneur en silicium et éventuellement de fer dans l'alliage d'aluminium. Cependant, il est surprenant de constater que cette augmentation de la teneur en silicium et éventuellement de fer ne dégrade pas la ténacité ou la résistance à la fatigue. Cela est lié au fait que le silicium et éventuellement le fer ne sont pas incorporés de la même manière : la morphologie des phases est modifiée de manière significative.

Le procédé selon l'invention permet de fabriquer un demi-produit ou un élément de structure en alliage de type Al-Zn-Mg-Cu qui comprend entre 7 et 10,5% de zinc, entre 1,4 et 2,5% de cuivre, et entre 1,7 et 2,8 % de magnésium, tel qu'un alliage 7049, 7149, 7249, 7349 ou 7449, avec une ténacité K_{app(L-T)}, mesurée selon la norme ASTM E 561 sur une éprouvette de type CCT avec W=406 mm et B = 6,35 mm prélevée à mi-épaisseur, supérieure à 86 MPa√m. Un tel demi-produit ou élément de structure a une limite d'élasticité R_{p0.2(L)} supérieure à 600 MPa.

La demanderesse a également observé que le produit selon l'invention résiste mieux à la corrosion exfoliante (essai EXCO), déterminée sur des éprouvettes prélevées à mi-épaisseur, qu'un produit correspondant sans baryum. La résistance à la corrosion sous contrainte est également légèrement améliorée.

Du fait de ses propriétés mécaniques remarquables, le produit selon l'invention peut avoir de nombreuses utilisations possibles, et il est particulièrement avantageux d'utiliser ledit produit comme élément de structure en construction aéronautique, et notamment comme élément de voilure extrados, comme élément de voilure intrados, comme élément de peau de voilure, comme raidisseur, comme longeron, comme nervure ou comme élément pour cloisons étanches.

Le procédé selon l'invention présente plusieurs avantages. Le mode d'introduction du baryum selon l'invention évite l'utilisation d'hydrures, qui augmenteraient la teneur résiduelle en hydrogène, susceptible de provoquer des pores dans le métal solidifié. Le baryum neutralise l'effet néfaste du silicium résiduel dans les alliages à durcissement structural à base d'aluminium, ce qui se traduit par une meilleure ténacité, notamment K_{IC} et Kₐₚₚ. Le baryum améliore également la résistance à la corrosion, et notamment à la corrosion exfoliante.

Dans les exemples qui suivent, on décrit à titre d'illustration des modes de réalisation avantageux de l'invention. Ces exemples n'ont pas de caractère limitatif.

### Exemple 1 :

Dans cet essai, on a exploré la possibilité d'introduire du baryum dans un alliage liquide à base d'aluminium par l'ajout d'un alliage de type Si-Ba, et de couler un alliage de type Al-Zn-Cu-Mg contenant du baryum sous forme de plaques de laminage de taille industrielle. Deux plaques de laminage en d'aluminium de type Al-Zn-Cu-Mg ont été coulées dans des conditions similaires, une avec ajout de baryum sous forme d'un alliage-mère contenant environ 28%Ba et 72% Si (ajouté à une température de métal liquide d'environ 750°C), une sans ajout de baryum. Le métal liquide a été traité avec un mélange Ar + Cl₂. La température de coulée était de 665°C, la vitesse de coulée d'environ 65 mm/min. Le métal a été affiné avec 0,8 kg de AT5B. La section des plaques était de l'ordre de 2150 x 450 mm. La composition chimique, déterminée sur un pion solide obtenu à partir de métal liquide prélevé dans le chenal de coulée, est indiquée au tableau 1.

**Tableau 1 : composition chimique**

| Echantillon | Fe | Si | Cu | Mg | Zn | Zr | Ti | Ba |
|---|---|---|---|---|---|---|---|---|
| P4068#66 | 0,03 | 0,05 | 1,76 | 1,90 | 7,48 | 0,11 | 0,0230 | - |
| P4069-2#66 | 0,11 | 0,12 | 1,86 | 2,03 | 8,40 | 0,10 | 0,0200 | 0,0100 |

Une partie du baryum introduit (quelques dizaines de pourcents par rapport à la quantité mise en oeuvre) a été retrouvée dans les crasses.

### Exemple 2 :

Un alliage d'aluminium de type 7449 avec ajout d'un alliage contenant environ 52% de silicium et 30% de baryum et 18% de fer a été élaboré (référence P4078-1#37). Sa composition chimique, déterminée sur un pion solide obtenu à partir de métal liquide prélevé dans le chenal de coulée, est indiquée dans le tableau 2.

L'alliage a été affiné avec 0,8 kg/t AT5B et coulé à 685°C avec une vitesse de 65 mm/min en plaques de laminage. Après refroidissement et scalpage, les plaques ont été homogénéisées à 463°C et laminées à chaud à une température comprise entre 420 et 410°C. Les tôles obtenues ont été mises en solution pendant 6 heures à 120°C et ensuite pendant 17 heures à 150°C. Le produit final était de ce fait à l'état métallurgique T351.

Du fait de l'ajout de l'alliage Si-Ba, la teneur en silicium de l'alliage d'aluminium de type 7449 augmente de 0,04% à 0,09% et celle en Fe augmente de 0,03% à 0,06%

On a également élaboré de manière similaire un alliage 7449 standard, sans baryum (P4013-1-#66). Sa composition chimique, déterminée sur un pion solide obtenu à partir de métal liquide prélevé dans le chenal de coulée, est indiquée dans le tableau 2.

**Tableau 2 : composition chimique**

| Echantillon | Fe | Si | Cu | Mg | Zn | Zr | Ti | Ba |
|---|---|---|---|---|---|---|---|---|
| P4078-1#37 (FE02-029 (888887)) | 0,06 | 0,09 | 1,84 | 1,94 | 8,72 | 0,12 | 0,019 | 0,023 |
| P4013-1-#66 (FE02-028 (888885)) | 0,03 | 0,04 | 1,83 | 2,20 | 8,29 | 0,12 | - | - |

La microstructure de l'échantillon avec baryum ajouté fait apparaître des composés eutectiques "en forme d'oursins" (figure 4) ou "en forme de brocolis" (voir figure 5). La microstructure de l'échantillon sans baryum ajouté fait apparaître des composés eutectiques sous forme de plaquettes (figure 6).

Les caractéristiques mécaniques statiques ont été mesurées à l'état T79 sur une tôle d'épaisseur 40 mm. La ténacité K_{app(L-T)} a été mesurée sur une éprouvette de type CCT avec W 406 et B=6,35 mm

**Tableau 3 : Caractéristiques mécaniques**

| | P4013-1-#66 | | P4078-1#37 | | |
|---|---|---|---|---|---|
| | (avec baryum) | | (sans baryum) | | |
| | ¼ ép | ½ ép | ¼ ep | ½ ep | Unité |
| R_{p0,2 (L)} | 595 | 622 | 609 | 622 | MPa |
| R_{p0,2 (L-T)} | 590 | 601 | 611 | 608 | MPa |
| Rm(L) | 610 | 643 | 628 | 647 | MPa |
| R_{m(L-T)} | 609 | 617 | 636 | 631 | MPa |
| R_{p0,2 (TC)} | | 573 | | 575 | MPa |
| R_{m (TC)} | | 622 | | 626 | MPa |
| A% **(L)** | 11,6 | 10,4 | 10,3 | 9,7 | % |
| A% **(TL)** | 10,7 | 9,9 | 8,7 | 8,6 | % |
| A% **(TC)** | | 4,4 | | 5,7 | % |
| K_{IC (T-L)} | | 22,3 | | 20,9 | MPa√m |
| K_{IC(L-T)} | | 23,3 | | 23 | MPa√m |
| K_{app (L-T)} | 69,3 | 91,6 | 54,3 | 83,9 | MPa√m |
| K_{eff (L-T)} | 73,6 | 98,8 | 58,6 | 90,3 | MPa√m |

Les résultats de la résistance à la corrosion exfoliante (EXCO) déterminée sur des éprouvettes prélevées à mi-épaisseur montrent que l'alliage 7449 avec baryum (performance EXCO : EA) résiste mieux à la corrosion exfoliante que le produit de référence sans baryum (performance EXCO : EB). La résistance à la corrosion sous contrainte est également légèrement améliorée.

## Revendications

1. Procédé de fabrication de produits corroyés en alliage à base d'aluminium de type AI-Cu-Mg ou Al-Zn-Cu-Mg à haute ténacité et résistance à la fatigue, comprenant
(a) l'élaboration d'un alliage liquide d'aluminium comprenant entre 0,005 et 0,1% de baryum, ledit baryum étant introduit (aa) sous forme métallique, ou (ab) sous forme d'un composé intermétallique ou alliage avec un ou plusieurs des constituants de l'alliage d'aluminium visé ou avec le silicium et/ou le fer
(b) la coulée dudit alliage liquide sous forme d'une forme brute (tel qu'une billette de filage, billette de forge ou une plaque de laminage),
(c) la déformation à chaud de ladite forme brute,
dans lequel ledit alliage liquide à base d'aluminium comprend entre 3,5 et 5,5% de cuivre, entre 1 et 2% de magnésium, une teneur en fer inférieure à 0,30%, une teneur en silicium inférieure à 0,30% et les autres éléments d'alliage et d'impuretés jusqu'à 3% au total s'il s'agit d'un alliage de type Al-Cu-Mg et entre 4 et 14 % de zinc, entre 1 et 3% de cuivre, entre 1 et 3% de magnésium, une teneur en fer inférieure à 0,30%, une teneur en silicium inférieure à 0,30%, et les autres éléments d'alliage et d'impuretés jusqu'à 2% au total s'il s'agit d'un alliage de type Al-Zn-Cu-Mg.

2. Procédé selon la revendication 1, **caractérisé en ce que** la teneur en baryum dudit produit corroyé se situe entre 0,005 et 0,03%.

3. Procédé selon les revendications 1 ou 2, dans lequel on introduit le baryum sous forme d'un composé intermétallique ou alliage avec l'aluminium ou le zinc.

4. Procédé selon les revendications 1 ou 2, dans lequel le baryum est introduit sous forme d'un alliage de type Si (70%) - Ba (30%).

5. Procédé de fabrication de produits corroyés en alliage à base d'aluminium de type Al-Zn-Cu-Mg selon une quelconque des revendications 1 à 4, **caractérisé en ce que** ledit alliage liquide à base d'aluminium comprend entre 7 et 10,5% de zinc, entre 1,4 et 2,5% de cuivre, et entre 1,7 et 2,8 % de magnésium.

6. Procédé de fabrication de produits corroyés en alliage à base d'aluminium de type Al-Zn-Cu-Mg selon une quelconque des revendications 1 à 5 , **caractérisé en ce que** l'alliage liquide à base d'aluminium auquel est ajouté le baryum est sélectionné dans le groupe formé par les alliages 7010, 7050, 7055, 7056, 7150, 7040, 7075, 7175, 7475, 7049, 7149, 7249, 7349 et 7449.

7. Procédé de fabrication de produits corroyés en alliage à base d'aluminium de type Al- Cu-Mg selon une quelconque des revendications 1 à 4, **caractérisé en ce que** l'alliage liquide à base d'aluminium auquel est ajouté le baryum est sélectionné dans le groupe formé par les alliages 2024, 2024A, 2124, 2224, 2324, 2424, 2524.

8. Produit corroyé susceptible d'être obtenu par le procédé selon une quelconque des revendications 1 à 7.

9. Produit corroyé en alliage à base d'aluminium de type Al-Zn-Cu-Mg susceptible d'être obtenu par le procédé selon une quelconque des revendications 1 à 5, **caractérisé en ce que** sa ténacité K_{app(L-T)} mesurée selon la norme ASTM E 561 sur une éprouvette de type CCT avec W=406 mm et B = 6,35 mm prélevée à mi-épaisseur est supérieure à 86 MPa√m.

10. Produit corroyé susceptible d'être obtenu par le procédé selon une quelconque des revendications 5 ou 6, **caractérisé en ce que** sa limite d'élasticité Rp0.2(L) est supérieure à 600 MPa.

11. Utilisation d'un produit corroyé selon une quelconque des revendications 8 à 10 comme élément de structure en construction aéronautique, et notamment comme élément de voilure extrados, comme élément de voilure intrados, comme élément de peau de voilure, comme raidisseur, comme longeron, comme nervure ou comme élément pour cloisons étanches.

## Claims

1. Process for fabrication of worked products made of an aluminium based alloy of the Al-Cu-Mg or Al-Zn-Cu-Mg type with high toughness and resistance to fatigue, comprising:
(a) production of a liquid aluminium based alloy comprising between 0.005 and 0.1% of barium, said barium being added (aa) in metallic form, or (ab) in the form of an intermetallic compound or of an alloy with one or several constituents of the targeted aluminium alloy or with silicon and/or iron;
(b) casting of said liquid alloy in the form of an unwrought product (such as an extrusion billet, a forging billet or a rolling slab),
(c) hot working of said unwrought product,
wherein said liquid aluminium based alloy comprises between 3.5 and 5.5% copper, between 1 and 2% magnesium, an iron content lower than 0.30%, a silicon content lower than 0.30% and other alloying elements and impurities up to 3% total if it is a Al-Cu-Mg type alloy and between 4 and 14 % zinc, between 1 and 3 % copper, between 1 and 3 % magnesium, an iron content lower than 0.30%, a silicon content lower than 0.30% and other alloying elements and impurities up to 2% total if it is a Al-Cu-Mg type alloy.

2. Process according to claim 1, wherein the barium content of said worked product is between 0.005 and 0.03%.

3. Process according to claim 1 or 2, wherein barium is added in the form of an intermetallic compound or of an alloy with aluminium or zinc.

4. Process according to claim 1 or 2, wherein the barium is added in the form of an Si (70%) - Ba (30%) type alloy.

5. Process for fabrication of worked products made of an aluminium based alloy of Al-Zn-Cu-Mg type according to any one of claims 1 to 4, wherein said aluminium-based liquid alloy comprises between 7 and 10.5% of zinc, between 1.4 and 2.5% of copper and between 1.7 and 2.8% of magnesium.

6. Process for fabrication of worked products made of an aluminium based alloy of Al-Zn-Cu-Mg type according to any one of claims 1 to 5, wherein the aluminium-based liquid alloy to which barium is added is selected in the group consisting of 7010, 7050, 7055, 7056, 7150, 7040, 7075, 7175, 7475, 7049, 7149, 7249, 7349 and 7449 alloys.

7. Process for fabrication of worked products made of an aluminium based alloy of Al-Cu-Mg type according to any one of claims 1 to 4, wherein said aluminium-based liquid alloy to which barium is added is selected in the group consisting of 2024, 2024A, 2124, 2224, 2324, 2424, 2524 alloys.

8. Worked product obtainable with the process according to any one of claims 1 to 7.

9. Worked product made of an aluminium based alloy of the Al-Zn-Cu-Mg type obtainable with the process according to any one of claims 1 to 5, wherein the toughness K_{app(L-T)} measured according to standard ASTM E 561 on a CCT type test piece taken from mid-thickness and with W=406 mm and B = 6.35 mm, is greater than 86 MPa√m.

10. Worked product obtainable with the process according to any one of claims 5 or 6, wherein the tensile yield stress Rp0.2 (L) is greater than 600 MPa.

11. Use of a worked product according to any one of claims 8 to 10 as a structural element in aeronautical construction, and particularly as a wing upper or lower skin element, as a wing skin element, stiffener, stringer or rib, or element for bulkheads.

## Patentansprüche

1. Verfahren zur Herstellung von Kneterzeugnissen aus einer Legierung auf Aluminiumbasis vom Typ Al-Cu-Mg oder Al-Zn-Cu-Mg mit hoher Zähigkeit und hoher Ermüdungsfestigkeit, umfassend
(a) die Herstellung einer flüssigen Aluminiumlegierung, welche zwischen 0,005 und 0,1 % Barium enthält, wobei Barium (aa) in metallischer Form oder (ab) in Form einer intermetallischen Verbindung oder Legierung mit einem oder mehreren Bestandteilen der genannten Aluminiumlegierung oder mit Silicium und/oder Eisen eingebracht wird,
(b) das Vergießen der flüssigen Legierung zu einer Rohform (wie einem Pressbarren, Schmiedebarren oder Walzbarren),
(c) die Warmumformung der Rohform,
bei dem die flüssige Legierung auf Aluminiumbasis zwischen 3,5 und 5,5 % Kupfer, zwischen 1 und 2 % Magnesium, einen Eisenanteil kleiner als 0,30 %, einen Siliciumanteil kleiner als 0,30 % und die anderen Legierungs- und Verunreinigungselemente bis insgesamt 3 % enthält, wenn es sich um eine Legierung vom Typ Al-Cu-Mg handelt, und zwischen 4 und 14 % Zink, zwischen 1 und 3 % Kupfer, zwischen 1 und 3 % Magnesium, einen Eisenanteil kleiner als 0,30 %, einen Siliciumanteil kleiner als 0,30 % und die anderen Legierungs- und Verunreinigungselemente bis insgesamt 2 % enthält, wenn es sich um eine Legierung vom Typ Al-Zn-Cu-Mg handelt.

2. Verfahren nach Anspruch 1, **dadurch gekennzeichnet, dass** der Bariumgehalt des Kneterzeugnisses zwischen 0,005 und 0,03 % liegt.

3. Verfahren nach den Ansprüchen 1 oder 2, bei dem Barium in Form einer intermetallischen Verbindung oder Legierung mit Aluminium und Zink eingebracht wird.

4. Verfahren nach den Ansprüchen 1 oder 2, bei dem Barium in Form einer Legierung vom Typ Si (70 %) - Ba (30 %) eingebracht wird.

5. Verfahren zur Herstellung von Kneterzeugnissen aus einer Legierung auf Aluminiumbasis vom Typ Al-Zn-Cu-Mg nach irgendeinem der Ansprüche 1 bis 4, **dadurch gekennzeichnet, dass** die flüssige Legierung auf Aluminiumbasis zwischen 7 und 10,5 % Zink, zwischen 1,4 und 2,5 % Kupfer und zwischen 1,7 und 2,8 % Magnesium enthält.

6. Verfahren zur Herstellung von Kneterzeugnissen aus einer Legierung auf Aluminiumbasis vom Typ Al-Zn-Cu-Mg nach irgendeinem der Ansprüche 1 bis 5, **dadurch gekennzeichnet, dass** die flüssige Legierung auf Aluminiumbasis, der Barium zugemischt wird, aus der Gruppe ausgewählt wird, bestehend aus den Legierungen 7010, 7050, 7055, 7056, 7150, 7040, 7075, 7175, 7475, 7049, 7149, 7249, 7349 und 7449.

7. Verfahren zur Herstellung von Kneterzeugnissen aus einer Legierung auf Aluminiumbasis vom Typ Al-Cu-Mg nach irgendeinem der Ansprüche 1 bis 4, **dadurch gekennzeichnet, dass** die flüssige Legierung auf Aluminiumbasis, der Barium zugemischt wird, aus der Gruppe ausgewählt wird, bestehend aus den Legierungen 2024, 2024A, 2124, 2224, 2324, 2424, 2524.

8. Kneterzeugnis, herstellbar durch das Verfahren nach irgendeinem der Ansprüche 1 bis 7.

9. Kneterzeugnis aus einer Legierung auf Aluminiumbasis vom Typ Al-Zn-Cu-Mg, herstellbar durch das Verfahren nach irgendeinem der Ansprüche 1 bis 5, **dadurch gekennzeichnet, dass** seine Zähigkeit K_{app(L-T)}, gemessen gemäß ASTM-Norm E 561 an einer in halber Dicke entnommenen CCT-Probe mit W = 406 mm und B = 6,35 mm, mehr als 86 MPa√m beträgt.

10. Kneterzeugnis, herstellbar durch das Verfahren nach irgendeinem der Ansprüche 5 oder 6, **dadurch gekennzeichnet, dass** seine Dehngrenze R_{p0,2(L)} mehr als 600 MPa beträgt.

11. Verwendung eines Kneterzeugnisses nach irgendeinem der Ansprüche 8 bis 10 als Strukturelement im Flugzeugbau, und insbesondere als Element für die Tragflügeloberseite, als Element für die Tragflügelunterseite, als Element für die Tragflügelaußenhaut, als Versteifer, als Holm, als Rippe oder als Element für Schottwände.
